# EUROPÄISCHE PATENTSCHRIFT

(11) **EP 0 279 146 B1**
(45) Veröffentlichungstag und Bekanntmachung des Hinweises auf die Patenterteilung: **25.03.1992**
(21) Anmeldenummer: 87810782.0
(22) Anmeldetag: 24.12.1987
(51) Int. Cl.: C25D 11/22

(54) **Verfahren zum elektrolytischen Färben einer anodischen Oxidschicht auf Aluminium oder Aluminiumlegierungen**
Process for electrolytically colouring an anodic oxide layer on aluminium or aluminium alloys
Procédé de coloration électrolytique d'une couche d'oxyde anodique sur l'aluminium ou un alliage de l'aluminium

(30) Priorität: 16.01.1987 CH 145/87
(43) Veröffentlichungstag der Anmeldung: 24.08.1988
(73) Patentinhaber: ALUSUISSE-LONZA SERVICES AG, 8034 Zürich (CH)
(72) Erfinder: Paulet, Jean-François, CH-8225 Siblingen (CH)
(74) Vertreter: Patentanwälte Breiter + Wiedmer AG

(56) Entgegenhaltungen:
- EP-A- 0 239 944
- GB-A- 2 053 972
- PATENT ABSTRACTS OF JAPAN, Band 7, Nr. 11 (C-145)[1156], 18. Januar 1983; & JP-A-55 65 394 (NIPPON KEIKINZOKU SOUGOU KENKYUSHO K.K.) 16-05-1980
- PATENT ABSTRACTS OF JAPAN, Band 4, Nr. 106 (C-20)[588], 30. Juli 1980; & JP-A-57 169 099 (KAMI DENSHI KOGYO K.K.) 18-10-1982
- PATENT ABSTRACTS OF JAPAN, Band 6, Nr. 127 (C-113)[1005], 13. Juli 1982; & JP-A-57 54 297 (SUMITOMO KEIKINZOKU KOGYO K.K.) 31-03-1982

## Beschreibung

Die Erfindung betrifft ein Verfahren zum elektrolytischen Färben einer anodischen Oxidschicht auf Aluminium oder Aluminiumlegierungen gemäss dem oberbegriff von Anspruch 1.

Zum elektrolytischen Färben von Aluminium oder einer Aluminiumlegierung wird diese(s) zur Bildung einer Oxidschicht zunächst anodisch oxidiert und dann bei unverschlossenen Poren in der Oxidschicht einer Elektrolyse in einer Elektrolytlösung, die mindestens ein Metallsalz, z.B. ein Nickelsalz, enthält, unterworfen, wobei durch die elektrolytische Abscheidung von Metall oder Metalloxid in den Poren der aufgebrachten Oxidschicht dieselbe angefärbt wird.

Die beschriebene Färbemethode wird routinemässig angewendet und bietet grundsätzlich keine Probleme, wenn eine ausgesprochen gleichmässige Färbung nicht notwendig ist.

Die erzeugten gefärbten Beläge zeigen jedoch häufig, insbesondere bei unregelmässig geformten Werkstücken, die hervorstehende oder vertiefte Partien aufweisen, Abweichungen im Farbton. Ein weiterer Nachteil liegt darin, dass die Gleichmässigkeit und die Färbegeschwindigkeit abnimmt, wenn zwischen der anodischen Behandlung des Metalls und der Färbung eine längere Zeit verstreicht oder wenn das Metall nach erfolgter anodischer Behandlung zu lange abgespült wird.

Zur Behebung dieser Nachteile ist bereits mehrfach vorgeschlagen worden, vor dem Färben der Oxidschicht in Metallsalze enthaltenden Elektrolyten eine anodische Gleichstrombehandlung des bereits anodisierten Metalls im Färbebad durchzuführen. Dabei sind unter Gleichstrom auch praktisch gleichartige Ströme, beispielsweise die durch Vollweggleichrichtung eines Einphasenwechselstroms oder durch Gleichrichtung eines Dreiphasenwechselstroms erzeugten, zu verstehen.

Der in der Praxis angewandte Färbevorgang läuft im wesentlichen so ab, dass das Aluminium oder die Aluminiumlegierungen zunächst zur Bildung einer Oxidschicht anodisch oxidiert und die so gebildete Oxidschicht mit Wasser abgespült wird. Während die Poren in dieser Oxidschicht noch unverschlossen sind, wird das anodisch oxidierte Metall zusammen mit einer Gegenelektrode in eine Elektrolytlösung eingetaucht. Bevor die elektrolytische Anfärbung in dieser Lösung erfolgt, wird ein Gleichstrom durch die Lösung geleitet, wobei das anodisch oxidierte Metall in der Lösung anodisch geschaltet ist. Danach wird das Metall im gleichen Elektrolyten einer Elektrolyse, meistens mit Wechselstrom unterzogen, wobei die Anfärbung erfolgt.

Ein Verfahren der eingangs erwähnten Art ist der GB-A-2 053 972 sowie der EP-A-239 944 (Stand der Technik gemäss Art. 54(3) und (4) EPÜ) als bekannt zu entnehmen, wobei die anodische Vorbehandlung mit wellenförmigem Wechselstrom durchgeführt wird. Aus dem Abstract zur JP-A-55 65 394 ist zudem ein einstufiges Färbeverfahren mit rechteckförmigem Wechselstrom bekannt.

Der Erfindung liegt die Aufgabe zugrunde, beim elektrolytischen Färben von anodischen Oxidschichten auf Aluminium oder Aluminiumlegierungen eine bessere Gleichmässigkeit der Färbung und eine erhöhte Färbegeschwindigkeit zu erzielen.

Erfindungsgemäss wird die gestellte Aufgabe durch ein Verfahren gelöst, welches sich nach dem Wortlaut des Anspruchs 1 auszeichnet. Vorteilhafte Weiterbildungen des erfindungsgemässen Verfahrens sind durch die Merkmale der Ansprüche 2 bis 9 gekennzeichnet.

Nach der erfindungsgemässen Vorbehandlung mit asymmetrischem, rechteckförmigen Wechselstrom kann die Färbung mittels Gleichstrom, Wechselstrom oder asymmetrischen Wechselstrom erfolgen.

In bezüglich des Metalls agressiv wirkenden Elektrolyten -z.B. einen zinnhaltigen Elektrolyten bei einem pH-Wert von 0.6 bis 1.2 - hat die Färbegeschwindigkeit einen entscheidenden Einfluss auf die Korrosionsbeständigkeit der anodisch hervorgerufenen Oxidbeschichtung. Besonders für dunklere Farbtöne, zu denen längere Färbezeiten - bis zu 10 Minuten - benötigt werden, wird die Oxidschicht teilweise angegriffen. Derartige Schichten sind im späteren Gebrauch sehr korrosionsanfällig und zeigen rasch bei Bewitterung unästhetische Belagsbildungen. Ein wesentlicher Vorteil des erfindungsgemässen Verfahrens ist, dass, insbesondere bei Verwendung eines zinnhaltigen Elektrolyten, derartige Nachteile nicht auftreten. Durch die resultierende hohe Färbegeschwindigkeit kann nämlich die Färbezeit reduziert und damit der Angriff der Oxidschicht durch den Elektrolyten nahezu unterbunden werden, was gesamthaft der Korrosionsbeständigkeit der eingefärbten Schicht zugute kommt.

Die bekannte Erscheinung, dass beim elektrolytischen Anfärben von Werkstücken an jenen Partien der Werkstücke, die einen leichteren Stromdurchgang erlauben, meistens ein dunklerer Farbton erzeugt wird als an anderen Stellen, wo der Stromdurchgang nicht so leicht erfolgen kann, wodurch häufig keine gleichmässige Färbung der Werkstücksoberfläche erhalten wird, tritt bei dem erfindungsgemässen Verfahren nicht in Erscheinung, denn das anodisch oxidierte Metall wird zunächst der Elektrolyse mit einem asymmetrischen, rechteckförmigen Wechselstrom unterzogen, sodass bei dem anschliessenden Schritt der Elektrolyse diejenigen Stellen der Oxidschicht, die einen leichteren Stromdurchgang erlauben, verhältnismässig schwer anzufärben sind. An den übrigen Stellen des Werkstücks ist dies nicht der Fall. Dort erfolgt der Stromdurchgang von vornherein nicht so leicht. Gleichzeitig wird mit der erfindungsgemässen asymmetrischen, rechteckförmigen Wechselstrombehandlung die anodisch hergestellte Oxidschicht vervollkommnet und dadurch kompakter, was eine Verbesserung der Sperrwirkung bzw. ihrer Haltleitereigenschaften und dadurch eine Erhöhung der Färbegeschwindigkeit bewirkt.

In Anwendung des erfindungsgemässen Verfahrens wird zur anodischen Oxidation von Aluminium oder einer Aluminiumlegierung das Metall üblicherweise zunächst entfettet, mit Wasser abgespült oder einer sonstigen geeigneten Reinigungsvorbehandlung unterworfen. Darauf wird das vorbehandelte Metall in der Elektrolytlösung, welche üblicherweise sauer ist und Schwefelsäure, Oxalsäure, Sulfaminsäure od.dgl. enthält, anodisch geschaltet, worauf man zwischen dem als Anode wirkenden Metall und einer als Gegenelektrode ebenfalls in die Lösung eingetauchten Kathode einen elektrischen Strom übergehen lässt.

Nach dem erfindungsgemässen Verfahren wird das anodisch oxidierte Metall anschliessend in einem zweistufigen Verfahren eine Elektrolyse unterzogen, wobei beide Verfahrensschritte im selben Elektrolyten durchgeführt werden können. Der erste Verfahrensschritt der Elektrolyse wird erfindungsgemäss vorgenommen, indem man einen asymmetrischen, rechteckförmigen Wechselstrom durch die Elektrolytlösung leitet, in der die anodische Oxidschicht anodisch geschaltet ist. Dabei wird mit einer maximalen Spannung von etwa 10 bis 30 Volt gearbeitet. Die besten Ergebnisse wurden bei einer Spannung von 10 bis 20 Volt erzielt. Es ist vorteilhaft, den ersten Verfahrensschritt nicht länger als 5 Minuten, vorzugsweise über eine Zeitdauer von 5 bis 60 Sekunden, durchzuführen. Der zweite Verfahrensschritt ist grundsätzlich bekannt. Es hat sich jedoch gezeigt, dass im Zusammenhang mit dem erfindungsgemässen ersten Verfahrensschritt ein Synergieeffekt im Sinne einer erheblichen Verbesserung sowohl der Färbegeschwindigkeit als auch der Gleichmässigkeit der Färbung auftritt, wenn die Färbung ebenfalls mit asymmetrischem Wechselstrom erfolgt. Unabhängig davon hat es sich gezeigt, dass beim zweiten Verfahrensschritt ein Strom mit einer maximalen Spannung im Bereich von etwa 8 bis 40 Volt gute Resultate liefert, wobei die besten Ergebnisse im Bereich von 10 bis 30 Volt erzielt werden.

Nach dem erfindungsgemässen Verfahren kann die anodisch erzeugte Oxidschicht unabhängig von der Zeitdauer der Abspülung nach deren Herstellung sehr gleichmässig gefärbt werden. Es konnte festgestellt werden, dass die Anfärbung sehr schnell voran schreitet, wenn das anodisch oxidierte Metall im erfindunsgemässen Vorbehandlungsvorgang mit einer Spannung des asymmetrischen, rechteckförmigen Wechselstroms behandelt wird, die tiefer oder ähnlich der ist, die für den nachfolgenden Färbevorgang Verwendung findet.

Weitere Vorteile, Merkmale und Einzelheiten der Erfindung ergeben sich aus der nachfolgenden Beschreibung der Figur und den nachfolgenden Beispielen.

Als asymmetrische, rechteckförmige Wechselstromarten können beispielsweise die in Fig. 1 schematisch dargestellten Stromarten Verwen dung finden.
- Fig. 1a: zeigt einen rechteckförmigen Wechselstrom mit einer Spannungs/Zeit-Kurve mit gleich hohen Amplituden und ungleich langen Zeitanteilen des positiven und negativen Teils.
- Fig. 1b: zeigt einen rechteckförmigen Wechselstrom mit einer Spannungs/Zeit-Kurve mit ungleich hohen Amplituden im positiven und negativen Bereich.
- Fig. 1c: zeigt wiederum einen rechteckförmigen Wechselstrom mit einer Spannungs/Zeit-Kurve mit ungleich hohen Amplituden und ungleich langen Zeitanteilen des positiven und negativen Teils.

### Beispiel 1

In einer ersten Versuchsserie bestehend aus 6 Versuchen wurde jeweils die Farbtiefe und die Gleichmässigkeit der Einfärbung anhand von Reflexionsmessungen ermittelt: je höher die Farbtiefe, desto geringer der Reflexionswert R und bei Messungen an verschiedenen Stellen des einzufärbenden Probeblechs je gleichmässiger die Einfärbung, desto geringer die Reflexionswertdifferenz ΔR.

Es wurde ein Elektrolyt, der 100 g/l NiSO₄.6 H₂O, 40 g/l Borsäure und Schwefelsäure enthielt, bei einem pH von 4.0 verwendet. Das Bad befand sich in einem rechteckigen Behälter mit 60 und 130 cm Seitenlänge. Im Bereich der Ecken und der Mitten der Längsseiten befanden sich im Abstand von 6 cm von der Wandung Graphitelektroden als Gegenelektroden zum zu färbenden Aluminiumlegierungsblech. Dieses bestand aus der Legierung Almg1, hatte eine Grösse von 100 × 50 cm und war 20 µm mit einer anodisch (Gleichstrom) oxidierten Schicht versehen. Das Flächenverhältnis von Gegenelektrode und zu färbendem Blech betrug 1. Das Blech wurde in die Mitte des Behälters gestellt, sodass sich alle Elektroden im gleichmässigen Abstand davon befanden. Als Stromkenndaten wurden die maximalen Spannungen im positiven und negativen Bereich, d.h. Amplitude positiv V⁺ und Amplitude negativ V⁺, und die Zeitdauer des Stroms im positiven bzw. negativen Teil, gemessen in Millisekunden und bezeichnet als mS⁺ bzw. mS⁻, bei einer gleichbleibenden Färbezeit von 2 Minuten variiert. Die Färbewirkung wurde anhand von Reflexionsmessungen mit dem Unigalvo-Gerät verfolgt. Die Eichung erfolgte mit Standardweiss, wobei dieses auf ein Reflexionsvermögen von 80 % gesetzt wurde. Die Reflexionsmessungen wurden in der Mitte und den diagonal sich gegenüberliegenden Eckenbereichen durchgeführt.

Die Versuchsbedingungen und Ergebnisse sind in Tabelle 1 zusammengestellt worden. Versuche 1, 3 und 5 sind nach an sich bekannten Färbeverfahren unter Anwendung einer Gleichstromvorbehandlung durchgeführt worden. Dagegen wurden die in Anwendung der Erfindung durchgeführten Versuche 2, 4 und 6 jeweils verglichen. Die Färbung bei den Versuchen 1 und 2 erfolgte mit sinusförmigem Wechselstrom, die der Versuche 3 und 4 mit Gleichstrom und die der Versuche 5 und 6 mit asymmetrischem rechteckförmigem Wechselstrom. Versuch 6 stellt somit die besondere Ausführungsform der Erfindung gemäss Anspruch 7 dar.

Die ermittelten Reflexionswerte zeigen, dass im Vergleich zu den entsprechenden Vergleichsversuchen bei den Versuchen unter Anwendung des erfindungsgemässen Verfahrens die Reflexionswertdifferenz ΔR immer niedriger ist, was besagt, dass bei den nach der Erfindung durchgeführten Versuchen eine gleichmässigere Einfärbung des Bleches erfolgte als bei den nach den herkömmlichen Verfahren eingefärbten Blechen, und die Reflexionswerte selbst immer niedriger sind, was besagt, dass die Farbintensität bzw. Farbtiefe bei den nach dem erfindungsgemässen Verfahren gefärbten Blechen stärker ist als bei den herkömmlich eingefärbten. Letzteres weist das erfindungsgemässe Verfahren als dasjenige mit der schnelleren Färbegeschwindigkeit aus.

### Beispiel 2

In analoger Weise wie in Beispiel 1 wurde eine aus 7 Versuchen bestehende Versuchsserie durchgeführt, wobei die Versuchsbedingungen und Ergebnisse in Tabelle 2 zusammengefasst sind. Dabei wurde ein Elektrolyt, der 15 g/l SnSO₄, 20 g/l Phenolsulfonsäure, 0.5 g/l β-Naphtol und Schwefelsäure enthielt, bei einem pH von 1.1 verwendet. Der Badbehälter war derselbe wie in Beispiel 1. Die einzufärbenden Versuchsbleche bestanden aus der Legierung Almg1, hatten eine Grösse von 10 × 25 cm und waren 20 µm mit einer anodisch (Gleichstrom) oxidierten Schicht versehen. Da der verwendete Sn-haltige Elektolyt im Vergleich zu dem in Beispiel 1 verwendeten Ni-Elektrolyt bereits selbst ein relativ gutes Streuvermögen besitzt, musste, um die Vorzüge des erfindungsgemässen Verfahrens herauszustellen, bei diesen Versuchen eine ungünstige Anodengeometrie gewählt werden. Eine einzig verwendete Graphit-Gegenelektrode befand sich in einer Ecke des Behälters. Ihr gegenüber wurden im Abstand von 8 cm parallel zur längeren Wand des Behälters die Probebleche angeordnet. Das Flächenverhältnis von Gegenelektrode zum Blech betrug 0.1. Ueber die Blechlänge wurden 5 Reflexionsmessungen in gleichmässigen Abständen durchgeführt, wobei als Reflexionswert 1 der ermittelte Messwert in dem der Gegenelektrode gegenüberliegenden Blechbereich und als Reflexionswert 5 der ermittelte Messwert an dem der Gegenelektrode fernsten Blechbereich bezeichnet wurde. Im Vergleich mit den mit Gleichstrom vorbehandelten Proben zeigen alle eingefärbten Bleche, die nach den erfindungsgemässen Verfahren vorbehandelt wurden, niedrigere R- und ΔR-Werte und niedrigere R-Mittelwerte. Diese Ergebnisse der Färbung stehen in Einklang mit der Beurteilung von Auge, denn alle diese Proben hatten eine dunklere Farbe und wiesen eine gleichmässige Farbverteilung ohne irgendwelche Schattierungen auf.

In analoger Weise wie in Beispiel 1 oder 2 wurden diverse Versuche durchgeführt, die zu der besonderen Ausgestaltung der Erfindung nach den Ansprüchen 3, 4 und 8 führten.

## Patentansprüche

1. Verfahren zum elektrolytischen Färben einer anodischen Oxidschicht auf Aluminium oder Aluminiumlegierungen mittels Gleich- oder Wechselstrom in einem mindestens ein Metallsalz enthaltenden Elektrolyten, wobei vor dem Färben der Oxidschicht diese in anodischer Schaltung mittels asymmetrischem Wechselstrom, dessen Amplitude des negativen Spannungsteils kleiner oder gleich der des positiven Spannungsteils ist, vorbehandelt wird,
dadurch gekennzeichnet, daß
die Vorbehandlung mit rechteckförmigem Wechselstrom durchgeführt wird.

2. Verfahren nach Anspruch 1, dadurch gekennzeichnet, dass die Oxidschicht in demselben Elektrolyt vorbehandelt wird, in dem die nachfolgende Färbung erfolgt.

3. Verfahren nach Anspruch 1 oder 2, dadurch gekennzeichnet, dass die Amplitude des positiven Spannungsteils 10 bis 30 Volt, vorzugsweise 10 bis 20 Volt, beträgt.

4. Verfahren nach Anspruch 1 bis 3, dadurch gekennzeichnet, dass die Oxidschicht maximal 5 Minuten, vorzugsweise 5 bis 60 Sekunden, vorbehandelt wird.

5. Verfahren nach einem der Ansprüche 1 bis 4, dadurch gekennzeichnet, dass die Färbung mit Gleichstrom erfolgt.

6. Verfahren nach einem der Ansprüche 1 bis 4, dadurch gekennzeichnet, dass die Färbung mit Wechselstrom erfolgt.

7. Verfahren nach Anspruch 6, dadurch gekennzeichnet, dass die Färbung mit asymmetrischem Wechselstrom erfolgt.

8. Verfahren nach einem der Ansprüche 5 bis 7, dadurch gekennzeichnet, dass die Färbung bei einer Maximalspannung von etwa 8 bis 40 Volt, vorzugsweise bei etwa 10 bis 30 Volt, erfolgt.

9. Verfahren nach einem der Ansprüche 1 bis 8, dadurch gekennzeichnet, dass ein zinnhaltiger Elektrolyt verwendet wird.

## Claims

1. Process for electrolytically colouring an anodic oxide layer on aluminium or aluminium alloys by means of direct or alternating current in an electrolyte containing at least one metal salt, wherein before colouring the oxide layer, it is pretreated in anodic connection by means of asymmetric alternating current, the amplitude of the negative voltage part of which is lower or equal to that of the positive voltage part, characterised in that the pretreatment is carried out using square alternating current.

2. Process according to claim 1, characterised in that the oxide layer is pretreated in the same electrolyte in which the subsequent colouring is carried out.

3. Process according to claim 1 or 2, characterised in that the amplitude of the positive voltage part is 10 to 30 volts, preferably 10 to 20 volts.

4. Process according to claim 1 to 3, characterised in that the oxide layer is pretreated for a maximum of 5 minutes, preferably 5 to 60 seconds.

5. Process according to one of claims 1 to 4, characterised in that the colouring is carried out using direct current.

6. Process according to one of claims 1 to 4, characterised in that the colouring is carried out using alternating current.

7. Process according to claim 6, characterised in that the colouring is carried out using asymmetric alternating current.

8. Process according to one of claims 5 to 7, characterised in that the colouring is carried out at a maximum voltage of about 8 to 40 volts, preferably at about 10 to 30 volts.

9. Process according to one of claims 1 to 8, characterised in that a tin-containing electrolyte is used.

## Revendications

1. Procédé pour la coloration électrolytique d'une couche d'oxyde anodique sur l'aluminium ou des alliages d'aluminium au moyen de courant continu ou de courant alternatif dans un électrolyte contenant au moins un sel métallique, dans lequel avant la coloration de la couche d'oxyde, celle-ci est prétraitée, branchée en anode, par un courant alternatif asymétrique, dont l'amplitude de la portion de tension négative est inférieure ou égale à celle de la portion de tension positive, caractérisé en ce que le prétraitement est mis en oeuvre avec un courant alternatif rectangulaire.

2. Procédé selon la revendication 1, caractérisé en ce que la couche d'oxyde est prétraitée dans le même électrolyte que celui dans lequel s'effectue la coloration ultérieure.

3. Procédé selon la revendication 1 ou 2, caractérisé en ce que l'amplitude de la portion de tension positive est de 10 à 30 V, de préférence de 10 à 20 V.

4. Procédé selon les revendications 1 à 3, caractérisé en ce que la couche d'oxyde est prétraitée pendant au maximum 5 min, de préférence de 5 à 60 s.

5. Procédé selon l'une des revendications 1 à 4, caractérisé en ce que la coloration s'effectue en courant continu.

6. Procédé selon l'une des revendications 1 à 4, caractérisé en ce que la coloration s'effectue en courant alternatif.

7. Procédé selon la revendication 6, caractérisé en ce que la coloration s'effectue en courant alternatif asymétrique.

8. Procédé selon l'une des revendications 5 à 7, caractérisé en ce que la coloration s'effectue avec une tension maximale d'environ 8 à 40 V, de préférence à environ 10 à 30 V.

9. Procédé selon l'une des revendications 1 à 8, caractérisé en ce que l'on utilise un électrolyte contenant de l'étain.
